# EUROPÄISCHE PATENTSCHRIFT

(11) **EP 2 496 767 B1**
(45) Veröffentlichungstag und Bekanntmachung des Hinweises auf die Patenterteilung: **29.08.2018**
(21) Anmeldenummer: 10776599.2
(22) Anmeldetag: 15.10.2010
(51) Int. Cl.: D21H 19/44, D21H 19/58, D21H 19/60, D21H 19/62, D21H 19/64

(54) **STREICHFARBE ZUR VERBESSERUNG DER QUALITÄTS- UND LAUFEIGENSCHAFTEN VON DRUCKTRÄGERN UND HERSTELLUNGSVERFAHREN DER STREICHFARBE**
COLOURED COATING SLIP FOR ENHANCING THE QUALITY PROPERTIES AND RUNNING PROPERTIES OF PRINT MEDIA, AND PRODUCTION METHOD FOR THE SLIP
MATÉRIAU DE COUCHAGE POUR AMÉLIORER LA QUALITÉ ET LES PROPRIÉTÉS DE DÉPLACEMENT DE SUPPORTS D'IMPRESSION ET PROCÉDÉ DE PRÉPARATION DU MATÉRIAU DE COUCHAGE

(30) Priorität: 05.11.2009 DE 102009044430
(43) Veröffentlichungstag der Anmeldung: 12.09.2012
(73) Patentinhaber: Weipatech GmbH, 80999 München (DE); Baumeister Chemicals & Consulting GmbH & Co. KG, 86167 Augsburg (DE)
(72) Erfinder: BAUMEISTER, Christoph, 86159 Augsburg (DE); BAUMEISTER, Manfred, 86399 Bobingen (DE); WEIGL, Josef, 80999 München (DE); WEIGL, Christian, 80999 München (DE)
(74) Vertreter: Wittmann, Ernst-Ulrich
(86) Internationale Anmeldenummer: PCT/EP2010/065548
(87) Internationale Veröffentlichungsnummer: WO 2011/054655

(56) Entgegenhaltungen:
- EP-A1- 1 300 514
- WO-A1-2004/074576
- WO-A1-2008/105717
- DE-A1- 10 108 349
- DE-A1- 19 601 245
- US-A- 5 352 503
- US-A1- 2004 058 166
- US-A1- 2004 182 533

## Beschreibung

Die vorliegende Erfindung betrifft eine Streichfarbe zum Streichen eines Druckträgers wie beispielsweise Papier, Pappe und Karton und ein Verfahren zur Herstellung der Streichfarbe.

Im Stand der Technik sind Streichfarben zur Herstellung von gestrichenen Druckträgern bekannt. Streichfarben bestehen im wesentlichen aus einem in Wasser mit Hilfe eines Dispergiermittels dispergierten Pigments bzw. Pigmentgemisches und Bindemitteln, sowie gewissen Mengen an Additiven.

Die Hersteller gestrichener Papiere für den Offset- und Tiefdruck stehen auf Grund des zunehmenden Wettbewerbs mit elektronischen Medien unter massiven Kostendruck und müssen nach Möglichkeiten suchen, die Herstellungskosten der Produkte weiter zu senken.

Um wettbewerbsfähig zu bleiben, müssen die Papierhersteller die Kostenstruktur ihres gesamten Herstellungsprozesses optimieren. Neben Verbesserung der optischen Eigenschaften der Papiere wird seitens der Druckindustrie verstärkt Effizienz- und Produktionssteigerung durch verbesserte Verdruckbarkeit und Laufeigenschaften im Tiefdruck und Offsetdruck gefordert.

Das Bestreben verbesserte Wirkungsgrade bei der Prozessherstellung zu erreichen, sowie die versuchte Aufrechterhaltung der bisherigen Be- und Verdruckbarkeitseigenschaften der Papiere hat dazu geführt, dass immer mehr verschiedene teilweise sehr kostspielige Materialien wie z.B. Talkum bei der Herstellung der Papiere eingesetzt werden. Speziell für die Herstellung sog. leichtgewichtiger, gestrichener Papiere (sog. LWC- und ULWC-Papiere) für den Tiefdruck wird u. a. Talkum als Pigment eingesetzt.

Talkum als Pigment reduziert die Haft- und Gleitreibungskoeffizienten des gestrichenen Papiers und verlangsamt die Entladungsgeschwindigkeit bei elektrostatischer Aufladung. In der Papierindustrie wird daher der Haft- und Gleitreibungskoeffizient in die Qualitätskontrolle mit einbezogen. Neue Untersuchungen haben jedoch ergeben, dass der Wirkungsmechanismus von Talkum zur Vermeidung von Kernplatzern vor allem durch eine Erhöhung der Oberflächen- und Durchgangswiderstand d.h. durch eine höhere Aufladung und langsame Entladung des Papiers maßgeblich bestimmt wird. Hohe Elektrolytgehalte bzw. hohe Leitfähigkeit wirken jedoch kontraproduktiv zu den bevorzugten Eigenschaften von Talkum.

Darüber hinaus ist Talkum im Vergleich zu herkömmlich eingesetzten Tiefdruckkaolinen wesentlich teurer und hat zusätzliche Nachteile einer geringeren Weiße, sehr schweren Dispergierbarkeit und ein ungünstiges rheologisches Verhalten bei der Verarbeitung auf der Streichmaschine. Es kommt sehr häufig zu Verarbeitungsproblemen wie Streifenbildung beim Aufbringen der Streichfarbe auf das Rohpapier, wodurch ein höherer Anteil von nicht verkaufsfähigem Papier anfällt.

Im Stand der Technik war unter anderem der Einsatz von Talkum wichtig, um sogenannte Kernplatzer beim Abwickeln sehr breiter und großer Rollen in der Tiefdruckmaschine zu vermeiden. Kernplatzer bzw. Kreppfalten im LWC -Offset entstehen, wenn es beim Abwickeln zu plötzlichen Lageverschiebungen kommt, wobei die Dehnfähigkeit des Papiers überschritten wird und es zu lokalen Einrissen bzw. bei LWC-Offset zu Kreppfalten bzw. Aufplatzen der Bahn kommt. Kernplatzer führen in der Tiefdruckmaschine zu einem Bahnriss. Vor allem sind jedoch die auf der abzuwickelnden Rolle befindlichen Restmengen an Papier nicht mehr verdruckbar, so dass die Restrolle, dem Papierausschuss zugeführt werden muss. Dadurch ergeben sich erhebliche wirtschaftliche Verluste.

Auch der Einfluss der Feuchtigkeit bei der Satinage ist bekannt, Glanz und Glätte steigen mit höherer Feuchtigkeit, Weiße und Opazität, spezifisches Volumen, Kapillarität, Be- und Verdruckbarkeitsverhalten (Kernplatzer, Kreppfalten) verschlechtern sich. Die Möglichkeiten der Glanzsteigerung insbesondere durch Rezepturänderung und Änderung der Eingangsfeuchte müssen vor der Satinage sehr wohl überlegt werden d.h. ganzheitlich betrachtet werden, um nachteilige Auswirkungen zu vermeiden. So ist es nicht sinnvoll bei der Herstellung von LWC-Offsetpapier die Glanzsteigerung über eine Strichgewichtserhöhung oder durch Erhöhung des Eingangsfeuchtegehalts umzusetzen, wenn man ohnehin schon Blisterprobleme oder Kreppfaltenprobleme hat. Hohe Feuchtigkeit bewirkt eine hohe Leitfähigkeit und niedrigen Oberflächenwiderstand, was zu schnellen Entladungsvorgängen und somit zu Kreppfalten führen kann.

Im Stand der Technik sind verschiede Streichfarbenzusammensetzungen bekannt. Hierzu offenbart zum Beispiel die WO 2008/105717 A1 eine Streichfarbe zum Streichen eines Druckträgers, welche neben Pigment, Bindemittel und elektrolytischen Bestandteilen auch Polyethylenglycol mit einem Molekulargewicht von 20.000 g/mol aufweist.

Aufgabe der vorliegenden Erfindung ist es, die im Stand der Technik bekannten Nachteile wenigstens teilweise zu reduzieren bzw. zu beheben und insbesondere eine Streichfarbe bereit zu stellen, die auf Grund von Rohstoffkosteneinsparung kostengünstig herzustellen ist und darüber hinaus verbesserte Papiereigenschaften und Be- und Verdruckbarkeitseigenschaften aufweist, und bei hohen Maschinengeschwindigkeiten verarbeitet werden kann. Die vorstehende Aufgabe wird durch eine Streichfarbe, wie sie mit Anspruch 1 beansprucht wird, gelöst. Auch das Verfahren zur Herstellung dieser Streichfarbe gemäß Anspruch 11 löst die vorgenannte Aufgabe, wobei bevorzugte Ausgestaltungsformen der Erfindung Gegenstand der jeweiligen Unteransprüche sind.

Die erfindungsgemäße Streichfarbe für das Streichen eines Druckträgers, wie beispielsweise Papier, Pappe und oder Karton umfasst als Bestandteile wenigstens Wasser, Pigment und ein Bindemittel, wobei darüber hinaus die Streichfarbe insbesondere elektrolytische Bestandteile, und wenigstens zwei Additive aufweist.

Als erstes Additiv wird gemäß der vorliegenden Erfindung für die Streichfarbe wenigstens ein hochmolekularer Polyether und als zweites Additiv wenigstens ein polyfunktioneller Alkohol und/oder ein niedermolekularer Polyether und/oder eine micellare Fettsäuredispersion verwendet, wobei das erste und zweite Additiv die elektrolytischen Bestandteile der Streichfarbe insbesondere in ihrer Bewegung und Bewegungsfähigkeit in der wässrigen Phase einer elektrischen Doppelschicht des Pigments einschränkt und hierdurch zu einer Verlängerung der Entladungszeit im getrockneten Strich führt.

Als Pigment werden gemäß der vorliegenden Erfindung insbesondere Mineralien verstanden, welche beispeilsweise Kaolin, Kreide, Talkum, Calciumcarbonate, Titandioxid, Aluminiumhydroxide, Bentonite, Bariumsulfate, synthetische Füllstoffe bzw. Kunststoffteilchen, Farbstoffe, Kombinationen hieraus und in dergleichen sind.

Als Bindemittel gemäß der vorliegenden Erfindung werden insbesondere Polymere verstanden, welche insbesondere natürliche Bindemittel wie Stärke, Casein, Sojaprotein, Celluloseether, pflanzliche Proteine andern Ursprungs, synthetische Bindemittel insbesondere in Dispersionsform, sowie in wasserlösbarer Form auch Basis von Styrol-Butadien, Styrol-(Meth) Acrylatestern, Vinylacetat-Ethylen, Vinylacetatacrylatestern, Vinylacetat sowie Polyvinylalkoholen, Kombinationen hieraus und dergleichen sind.

Darüber hinaus werden gemäß zur vorliegenden Erfindung als elektrolytische Bestandteile insbesondere Salze wie zum Beispiel Natriumchlorid, Calciumchlorid, Ammoniumsalze, härtebildende Bestandteile im Wasser, insbesondere wasserlösliche Polyelektrolyte wie natürliche und/oder synthetische Bestandteile zum Beispiel Carboxymethylcellulose (CMC), Acrylsäure, Methacrylsäure, Fumarsäure, Itanconsäure, Kombinationen hieraus und dergleichen verstanden.

Das erste Additiv wird gemäß der vorliegenden Erfindung aus einer Gruppe ausgewählt, welche hochmolekulare Polyether wie Beispielsweise hochmolekulare Polyethylengykole welche geradkettig oder verzweigt vorliegen, hochmolekulare Polypropylenglykole, welche geradkettig oder verzweigt vorliegen, Gemische von Polyethylenglykolen mit Polypropylenglykol, Ethylenoxid / Propylenoxid-Polyether, Umsetzungsprodukte von Polyethylenglykol mit Bisphenol-A-diglyzidethern, Ester- und Ether-Produkte, assoziative Verdicker auf HEUR (Hydrophobicly Modified Ethoxylated Urethans) Basis, Kronenether, zyklische Ether, Kombinationen hieraus und dergleichen verstanden.

Gemäß einer weiteren, besonders bevorzugten, Ausführungsform weisen die entsprechenden hochmolekularen Polyether wie sie als erstes Additiv verwendet werden insbesondere ein Molekulargewicht auf, welches größer als 20.000 g/mol ist oder vorzugsweise zwischen 20.000 g/mol und 1.000.000 g/mol, besonders bevorzugt zwischen 20.000 g/mol und 50.000 g/mol und insbesondere bei ca. 35.000 g/mol liegen.

Gemäß der vorliegenden Erfindung wird insbesondere das zweite Additiv aus einer Gruppe ausgewählt, welche unter anderem niedermolekulare Polyethylenglykole, welche geradkettig oder verzweigt vorliegen, niedermolekulare Polypropylenglykole, welche geradkettig oder verzweigt vorliegen, Gemische von Polyethylenglykol und Polypropylenglykol, Ethylenoxid / Propylenoxid-Polyether, Umsetzungsprodukte von Polyethylenglykol und Bisphenol-A-diglyzidethern, sowie polyfunktionelle Glyzidether auf Basis polyfunktioneller Alkohole, micellare Fettsäuredispersion (C₁₂ bis C₂₁), zum Beispiel Stearinsäuredispersionen, welche unter Verwendung von Ammoniak, organischen Arminen bzw. polymeren Basen, wie Polydimethylethylmethacrylat als Neutralisierungskomponente hergestellt werden, Co-Polymere von Polyglykolmethacrylaten mit Acrylsäure bzw. mit Methacrylsäure, N-Vinlypyrrolidon, bzw. N-Vinylactam-copolymerisate mit Hydroxiethyl- bzw. Polyglykolmethycrylaten, Fettsäureamine, Aminopolyglykole, Kombinationen hieraus und dergleichen aufweist.

Gemäß einer besonders bevorzugten Ausführungsform weisen die zweiten Additive ein Molekulargewicht auf, welches insbesondere kleiner als 20.000 g/mol ist. Vorzugsweise liegt das Molekulargewicht des zweiten Additivs zwischen 100 g/mol und kleiner 20.000 g/mol, bevorzugt zwischen 1.500 g/mol und kleiner 20.000 g/mol, besonders bevorzugt zwischen 3.000 g/mol und kleiner 20.000 g/mol und insbesondere bei 4.000 g/mol bzw. bei ca. 10.000 g/mol.

Die erfindungsgemäße Streichfarbe ist ferner gemäß einer besonders bevorzugten Ausführungsform dadurch gekennzeichnet, dass die eingeschränkte Beweglichkeit der elektrolytischen Bestandteile insbesondere durch eine Erhöhung der Oberflächen- und/oder des Durchgangswiderstandes der Streichfarbe bzw. des gestrichenen Papiers erzielt wird und/oder die Leitfähigkeit in der getrockneten Strichschicht reduziert wird.

Gemäß einer weiteren besonders bevorzugten Ausführungsform weist die erfindungsgemäße Streichfarbe weitere Bestandteile wie zum Beispiel optische Aufheller, Farbstoffe, rheologische Hilfsmittel, Kombinationen hieraus und dergleichen auf.

Die erfindungsgemäße Streichfarbe reduziert durch die Verwendung des ersten und zweiten Additivs insbesondere die Beweglichkeit der elektrolytischen Bestandteile - vorzugsweise im getrockneten Strich - dadurch, dass in vorteilhafter Weise die elektrolytischen Bestandteile durch Absorption am Pigment und/oder durch Immobilisierung und/oder durch Fixierung und/oder Komplexierung wenigstens zeitweise gebunden werden.

Dabei weisen das erste und/oder das zweite Additiv insbesondere nichtionogene Eigenschaft auf, wobei gemäß einer weiteren besonders bevorzugten Ausführungsform das erste und/oder zweite Additiv schwach anionisch bzw. schwach kationisch ausgerüstet sein können.

Gemäß einer weiteren, besonders bevorzugten, Ausführungsform liegt die Gesamtmenge an ersten und oder zweiten Additiven, welche der Streichfarbe zugemischt werden im Bezug auf dem Gesamtpigmentanteil zwischen 0,05 und 2,5 Teile, bevorzugt zwischen 0,1 und 1,5 Teile und besonders bevorzugt zwischen 0,15 und 1 Teil.

Die erfindungsgemäße Streichfarbe wird gemäß einer weiteren besonderen bevorzugten Ausführungsform der vorliegenden Erfindung derart aufbereitet, dass sie insbesondere zur Verarbeitung mit Auftragseinrichtungen verwendet werden kann wie sie beispielsweise als Filmpressen, Curtain-Coater, Sprühauftrag, Walzenstreichverfahren, Rakelstreichverfahren, Blade-Coater, Speed-Coater, Massey-Verfahren, Flooded-Nip, Kombinationen davon und dergleichen im Stand der Technik bekannt sind.

Gemäß einer weiteren besonders bevorzugten Ausführungsform der vorliegenden Erfindung ist zwischen 1 Teil und 70 Teilen, bevorzugt zwischen 25 Teilen und 50 Teilen, besonders bevorzugt bis zu 50 Teilen des Pigments Calciumcarbonat, insbesondere gemahlenes Calciumcarbonat (GCC = ground calcium carbonate, gemahlenes Calciumcarbonat), dessen Korngrößenverteilung bei 60 % bis 75 % < 2 µm und insbesondere bei ca. 70 % < 2 µm liegt.

Gemäß einer weiteren besonders bevorzugten Ausführung wird die Streichfarbe für einen Druckträger verwendet, wie er insbesondere bei der Verarbeitung im Offset-, Triefdruck, Inkjet, Flexodruck, Laserdruck, Siebdruck, Hochdruck, Kombinationen hiervon und dergleichen verwendet wird.

Die Aufgabe der vorliegenden Erfindung wird auch durch ein Verfahren zur Herstellung einer Streichfarbe gelöst, welches wenigstens folgende Schritte umfasst: Vorlage einer Pigmentdispersion, wobei diese sowohl als fertige Pigmentdispersion vorgelegt oder als entsprechende Pigmentdispersion vorbereitet, das heißt eine Dispersion vorzugsweise aus dem Pigment und Wasser und gegebenenfalls einem Dispergiermittel in einem entsprechenden Behälter hergestellt wird. In diese vorgelegte Pigmentdispersion erfolgt gemäß dem erfindungsgemäßen Verfahren die Zugabe des ersten Additivs, welches insbesondere ein hochmolekularer Polyether ist und insbesondere in Bezug auf das erste Additiv weiter bestimmt ist. Darüber hinaus wird ein zweites Additiv zugegeben, welches insbesondere ein polyfunktioneller Alkohol und oder ein niedermolekularer Polyether und/oder eine mizellare Fettsäuredispersion ist und in Bezug auf das zweite Additiv näher bestimmt ist.

Neben der Zugabe der ersten und zweiten Additivs werden gemäß dem erfindungsgemäßen Verfahren weitere Komponenten wie beispielsweise Bindemittel, CMC, synthetischer Verdicker, Polyvinylalkohole, Stärke, optische Aufheller, Kalandrierhilfsmittel, Kombinationen hiervon und in der gleichen zugegeben, bevor die entsprechenden Streichfarbe fertig dispergiert wird.

Gemäß einer weiteren, besonders bevorzugten, Ausführungsform wird das erste und zweite Additiv als Mischung der Pigment bzw. der Pigmentdispersion zugefügt, wobei wie vorstehend bereits ausgeführt, das Pigment als fertige Pigmentdispersion vorgelegt wird oder aber das Pigment als Dispersion in Wasser unmittelbar hergestellt wird.

Gemäß einer weiteren, besonders bevorzugten, Ausführungsform des erfindungsgemäßen Verfahrens nimmt der Anteil des zweiten Additivs mit steigender Molmasse in Bezug auf den Anteil des ersten Additivs zu.

Gemäß einer weiteren bevorzugten Ausführungsform wird die entsprechend dem vorstehenden Verfahren herzustellende Streichfarbe durch die Zugabe einer Lauge bzw. einer Säure auf einen pH-Wert eingestellt, welcher vorzugsweise zwischen 7,5 und 8,8 und insbesondere zwischen 8,5 und 8,7 liegt.

Insbesondere Polyether sowie micellare Stearinsäuredispersionen adsorbieren an der Pigmentoberfläche. Die in der elektrischen Doppelschicht fixierten Ionen werden durch die Adsorption in ihrer Beweglichkeit eingeschränkt bzw. komplexiert, wodurch die Entladungsgeschwindigkeit bei statischer Aufladung vermindert wird

Insbesondere ergibt der Einsatz der erfindungsgemäßen Additive verbesserte Be- und Verdruckbarkeitseigenschaften sowohl im Tief- als auf Offsetdruck.

Beispielsweise werden beim Einsatz der erfindungsgemäßen Additive in Tiefdruckpapieren ein verbesserter Glanz, höhere Opazität, geringes Farbdurchschlagen und - scheinen, sowie weniger fehlende Rasterpunkte erhalten. Auch die bei der Abwicklung von breiten Rollen auftretenden Kernplatzer in Hülsennähe, welche bei Papieren, die kein Talkum enthalten fast zwangsläufig auftreten, werden vermieden.

Beim Einsatz der erfindungsgemäßen Additive in gestrichenen Offsetpapieren wird neben höherem Glanz eine höhere Ratserpunktschärfe erreicht. Die Reinigungs- und Waschintervalle an der Druckmaschine können deutlich reduziert werden. Das Auftreten von Kreppfalten am Rollenschneider, welches auf plötzliche Lagenverschiebung auf Grund zu niedriger Reibungskoeffizienten zurückzuführen ist, kann durch den Einsatz der Additive vermieden werden.

Beim Einsatz von nur niedermolekularen Polyethylenglykolen in der Streichfarbe wurden hingegen massive Bedruckbarkeitsprobleme beobachtet. Diese zeigen sich in einer Verblassung der Druckfarbe (hauptsächlich Cyan) nach längerer Lagerung der gestrichenen Papiere. Polyethylenglykol ist ein sogenannter linearer Kronenether. Lineare Kronenether können zur Komplexierung von Metallionen eine cyclische Konformation annehmen, wie in Fig.1. dargestellt, so dass z.B. Alkalimetallionen in dem entstehenden Hohlraum komplexiert werden können. Das hochmolekulare Polyethylenglykol wirkt dabei als sogenannter "Podand". Die Verblassung des Druckfarbenfilms ist mit einer Diffusion der niedermolekularen Polyethylenglykole in den Druckfarbenfilm und der dortigen Komplexierung des Zentralatoms der phtalocyaninbasierenden Farbpigmente zu erklären.

Insbesondere können niedermolekularer Polyethylenglykole auch als Träger für optische Aufheller, sowie als Stabilisierungsmittel und Gleitmittel in Streichfarben eingesetzt werden.

Insbesondere erwähnenswert ist auch die starke Erhöhung der "high shear" Viskosität mit all seinen nachteiligen Auswirkungen die sich mit Ammoniumstearat als einem Additiv ergeben.

Die Tabelle 7 stellt Kombinationsmöglichkeiten des ersten mit dem zweiten Additiv dar. In den angeführten Variationen 1 und 2 kamen beispielsweise ein hochmolekularer Polyether in Kombination mit einem niedermolekularen Polyether zum Einsatz. So wurde bei der Variation 1 ein hochmolekularer Polyether mit einer Molmasse von 50.000 g/mol verwendet, wobei sich der Anteil des zweiten Additivs in Bezug auf der Gesamteinsatzmenge an Polyether von 1 - 10 % bei niedriger Molmasse (1.000 g/mol) auf 20 - 30 % (10.000 g/mol) erhöht.

Die Variante 2 zeigt den Einsatz eines hochmolekularen Polyethers mit einer Molmasse von 30.000 g/mol und den Anteil des zweiten Additivs in Bezug auf die Gesamteinsatzmenge an Polyether von 0,5 bis 5 % bei einer Molmasse von 1.000 g/mol bis zu 10 - 15 % bzw. 15 - 20 % beim Einsatz eines zweiten Polyethers mit einer Molmasse von 10.000 g/mol.

Die Erfindung wird nachfolgend anhand einzelner Ausführungsbeispiele erläutert, wobei ausdrücklich darauf hingewiesen wird, dass hierdurch die Erfindung nicht eingeschränkt wird, sondern die Ausführungsbeispiele lediglich dem Verständnis der vorliegenden Erfindung dienen und dass selbstverständlich auch Abwandlungen und Anpassungen wie sie der Fachmann vornehmen würde im Sinn der vorliegenden Erfindung liegen.

Die Messungen des Auf- und Entladeverhalten der gestrichenen Papiere wurden mit dem Static Charge Analyzer, Modell 276A der Firma Monroe Electronics durchgeführt. Der Grad der Aufladung der Proben wird durch die Feldstärke charakterisiert, die von den Proben aufgrund ihrer Aufladung ausgeht. Drei unter der rotierenden Messplatte befindliche Messpunkte erfassen die Feldstärke der aufgeladenen Proben und leiten die Messkurve an einen Schreiber weiter. Der Schreiber zeichnet den gemessenen Spannungsverlauf über die Zeit auf. Es ergeben sich Kurven mit dem in Fig. 2 dargestelltem prinzipiellem Verlauf, die manuell ausgewertet werden. Das Abklingen der maximalen Ladespannung kann näherungsweise durch eine Exponentialfunktion beschrieben werden. U0 ist die maximale Ladespannung, die auf das Papier übertragen werden kann. Zur Charakterisierung der Entladung können verschiedene Zeitkonstanten herangezogen werden, deren Definition aus Fig. 2 ersichtlich ist. Es wird darauf hingewiesen, dass die Höhe der ermittelten Entladungszeiten nur auf das jeweilige Ausführungsbeispiel eine Aussage ergeben, d.h. die Entladungszeiten können nicht mit anderen Ausführungsbeispielen wegen unterschiedlichen Messbedingungen verglichen werden.

### Ausführungsbeispiel 1

Verhinderung von Kernplatzstellen beim Wickeln von Großrollen für LWC-Tiefdruckpapiere durch Beeinflussung der elektrostatischen Ladungen. Bei diesen ersten Untersuchungen sollte ermittelt werden, inwieweit ausgewählte Additive den elektrostatischen Entladungsvorgang beeinflussen. Als Rohpapier wurde ein holzhaltiges Tiefdruckstreichrohpapier mit einer flächenbezogenen Masse von 46 g/m² verwendet. Zur Herstellung der Streichfarbe diente ein Hochleistungsdispergiergerät. In den TD-Kaolin-Slurry (AKW-Hirschau) wurde ein selbstverdickender SB-TD-Binder (Dow-Chemical) sowie Polyäthylenglykol mit verschiedenen Molekulargewichten (Clariant) sowie micellare Stearinsäuredispersion und Stearylamin unter Rühren eingetragen. Der pH-Wert wurde mit NaOH eingestellt. Die eingesetzten Produkte sind in den Firmenschriften ausführlich beschrieben. Der Feststoffgehalt wurde nach DIN ISO 787 Teil 2, der pH-Wert nach DIN ISO 787 Teil 9, die Low Shear Viskosität nach Brookfield bei 100 U/min nach DIN ISO 2555 bestimmt. Die Streichfarben wurden mittels eines motorisierten Handrakels (Erichsen K Control Coater) auf holzhaltige Streichrohpapiere mit einer Auftragsmenge von 10 g/m² appliziert. Das so gestrichene Papier wird in einem Laborkalander unter folgenden Bedingungen satiniert.

| | |
|---|---|
| Walzenoberflächentemperatur: | 95 °C |
| Linienkraft: | 200 N/mm |
| Geschwindigkeit: | 10 m/min |
| Zahl der Durchgänge | 4 |

Tabelle 1 zeigt den Einfluss der unterschiedlichen Streichfarbenzusammensetzungen auf die elektrostatische Ladung beim Wickeln von Großrollen für LWC-Tiefdruck, mit welchem auch entsprechende Kernplatzerstellen vermieden bzw. reduziert werden können. Mit hydrophobierten Kaolin, emulgiertem Triethoxyalkysilan, Zeolith etc. konnte die angestrebte Entladezeit der in der Praxis mit 15 - 30 Teilen Talkum zwischen 0,8-0,9 sec (siehe Beispiel 2) Entladezeit nicht erreicht werden. Jedoch ist z.B. eine Kombination von z.B. PEG und Zeolith zur Unterstützung der Reduzierung der Leitfähigkeit denkbar.

Die Untersuchungsergebnisse entsprechend Tabelle 1 zeigen, dass die angestrebte Verlangsamung der Entladezeit sich am besten mit hochmolekularem PEG und micellarer Stearinsäuredispersion sowie deren Gemische erzielen lassen. Dagegen zeigt ein PEG mit MG von 4000 keinen Einfluss auf den Entladungsvorgang. Es wurde bereits erwähnt, dass niedermolekulare PEG als Antistatika eingesetzt wird, d.h. zur Entladungsbeschleunigung beiträgt. Aus den Untersuchungen geht weiter hervor, dass Elektrolyte z.B. NaCl ebenfalls eine starke Entladungsbeschleunigung hervorrufen und dass sich eine pH-Erniedrigung und damit bedingten Verringerung der Na+-Ionenkonzentration bereits positiv auf den Entladevorgang auswirkt.

### Ausführungsbeispiel 2

Verhinderung von Kernplatzerstellen beim Wickeln von Großrollen für den LWC-Tiefdruck ohne Verwendung von Talkum. Mit dieser Versuchsreihe sollte ermittelt werden, inwieweit hochmolekulares PEG, das in der Praxis eingesetzte Talkum zur Vermeidung von Kernplatzstellen im Hinblick auf den erforderlichen Oberflächenwiderstand und der Entladezeit ersetzen kann. Als Streich-Talkum wurde Finntalc C 10 (Mondo Minerals) eingesetzt und Ammoniumstearat von Schill und Seilacher. Als Rohpapier wurde ein 46 g/m² holzhaltiges Rohpapier verwendet. Zur Herstellung der Streichfarben sowie Messung der rheologischen Eigenschaften, Auftrag mit dem Handrakel und Satinage sowie die Entladungszeiten wurden die im Ausführungsbeispiel 1 genannten Methoden verwendet. Der Strichauftrag beträgt 10 g/m². Die Messungen des Gleitreibungskoeffizienten wurden in Anlehnung an DIN 53 119-1 ausgeführt. Die Messungen des Oberflächen- und Durchgangswiderstands erfolgten mit einem Terra-Ohm-Meter der Firma Eltex.

Aus den Untersuchungen entsprechend Tabelle 2 ist ersichtlich, dass die für die Vermeidung von Kernplatzern wichtigen Parameter wie Oberflächenwiderstand und Entladezeiten mit PEG im gleichen Bereich liegen wie mit der in der Praxis eingesetzten 15-30 Teilen Talkum. Der Gleit- und Haftreibungskoeffizient wird durch PEG nicht verändert. Tatsächlich führt ein erniedrigter Gleitreibungskoeffizient eher zu Kernplatzern.

### Ausführungsbeispiel 3

Einfluss bestimmter Additive auf die Qualitätseigenschaften und Verhinderung von Kernplatzern von LWC-TD-Papieren. Bei dieser Versuchsreihe sollten neben der Wasserretention, Hochscherviskosität und Entladungszeit vor allem die Papier- und Druckqualitätseigenschaften mit den verschiedenen Additiven in die Untersuchungsergebnisse mit einbezogen werden. Zusätzlich wurden zu den im Ausführungsbeispiel 1 und 2 genannten Pigmente und Additive sowie Methoden folgende Produkte eingesetzt bzw. angewandt. Brasilianisches Kaolin 90 % < 2µm (Imerys), gemahlenes Calciumcarbonat (GCC 70 %< 2µm) auf Marmorbasis (Omya) alkaliquellbarer Verdicker auf Basis von Butylacrylat-Acrylsäure Ethylacrylatpolymeren (Alco Inc) Hochscherviskosität Rotationsviskosimeter auf Zylinder/Tassebasis mit definiertem Spalt. Die Wasserretention wird durch Aufbringen einer definierten Streichfarbenprobe auf eine Metall-Elektrode gemessen. Auf die Streichfarbenprobe wird Filterpapier aufgelegt und darauf eine als Gewicht ausgebildete Gegenelektrode. Gemessen wird die Zeit in Sekunden bis auf Grund der Durchtränkung des Filterpapiers mit Streichfarbenserum ein bestimmter Stromfluss erreicht wird. Allgemein gilt je länger die gemessene Zeit, desto höher ist die Wasserretention der Streichfarbe. Ein gutes Wasserretentionsvermögen der Streichfarbe ist Voraussetzung für eine einwandfreie Verarbeitung von Streichfarben, da zu schnelle Entwässerung des auf die Papierbahn aufgetragenen Streichfarbenfilms am Dosierelement, dem sogenannten Rakelmesser, zur Bildung von Streifen führt. Die Versuchsstreichfarben werden auf ein h'haltiges 36 g/m² Rohpapier an einer Versuchsmaschine, bei einer Geschwindigkeit von 120/m/min aufgetragen. Das Auftragsgewicht betrug beidseitig 8 - 9 g/m². Die gestrichenen Papiere wurden anschließend auf einem Laborkalander bei einer Walzentemperatur von 90°C und einem Anpressdruck von 150 kN/m mit zwei Nips pro Seite satiniert.

Bestimmungsmethoden für die Papier- und Bedruckbarkeitsbeurteilung: Bestimmung der Opazität nach 53 146/3; Weißgrad ISO 2470, PPS Rauhigkeit ISO 8791-4.; Glätte nach Bekk DIN 53107/7; Papierglanz 75°/75°; Druckglanz Tappi 75°/75°; Tiefdruck-Tests IGT Heliotest (fehlende Rasterpunkte/cm²). In Gegenwart von Ammoniumstearat nimmt jedoch die Hochscherviskosität sowohl mit hochmolekularen PEG als auch Stearinmicellen (V 4 und V 5) stark zu. Es werden jedoch im Vergleich zu den Standard-Rezepturen (V1 und V2) erhebliche Vorteile bei der Glätte-, Glanz- und Bedruckbarkeitsentwicklung erzielt.

Außerdem ergeben sich langsamere Entladungszeiten gegenüber dem Standard (V2) ohne Talkum. Aus diesem Beispiel entsprechend Tabelle 3 geht hervor, dass sich mit den eingesetzten Additiven sowohl die Papier- und Bedruckbarkeitseigenschaften (weniger fehlende Rasterpunkte/cm²) verbessern lassen und gleichzeitig das Talkum ohne Kernplatzerprobleme ersetzt werden kann.

Die Rezeptur entsprechend den Versuchen V6 und V7 zeigt darüber hinaus, dass auch mit relativ großen Mengen (bis zu 50 Teile für den Tiefdruck) eines groben Calciumcarbonats (GCC 70% < 2µm) Verarbeitungsergebnisse des gestrichenen Papiers erzielt werden, bei welchen im wesentlichen keine Nachteile bei der Bedruckbarkeit auftreten. Darüber hinaus erlaubt der Einsatz des groben Calciumcarbonates eine Absenkung des Bindemittelanteils zum Beispiel von ca. 4,5 bis 5,0 Teile auf 3 bis 3,5 Teile.

### Ausführungsbeispiel 4

Verlangsamung der Entladezeit zur Vermeidung von Kreppfalten beim Wickeln von offsetgestrichenen Papieren. Mit dieser Versuchsreihe sollte geklärt werden, ob die im Tiefdruck mit Erfolg eingesetzten Additive auch bei Offsetformulierungen mit unterschiedlichen Binderanteilen ebenfalls im Hinblick auf die Entladezeit wirksam sind. Als Pigmente und Binder wurden ein gemahlenes Calciumcarbonat (GCC) von Omya, Kaolin (Imerys), SB-Binder (BASF), PVA-4-98 (Kuraray), OBA (Clariant) eingesetzt. Als Rohpapier wurde ein 46 g/m² holzhaltiges Rohpapier verwendet. Zur Herstellung der Streichfarben sowie Messung der rheologischen Eigenschaften, Auftrag mit dem Handrakel und Satinage sowie die Entladungszeiten wurden die im Ausführungsbeispiel 1 genannten Methoden verwendet.

Der Strichauftrag beträgt 10 g/m². Die Untersuchungen entsprechend Tabelle 4 zeigen, dass die hochmolekularen PEG-Produkte sowie die Stearinsäuredispersion auch bei Offsetrezepturen im Hinblick auf eine Entladezeitverzögerung voll wirksam sind, während sich die niedermolekularen PEG z.B. V 2 MG 2000 eher nachteilig auf die Entladezeit auswirken, d.h. zu einer schnelleren Entladung der Papiere führen.

### Ausführungsbeispiel 5

Einfluss verschiedener Additive auf die Qualitätseigenschaften und Bildung von Kreppfalten von gestrichenen Offsetpapieren. Diese Untersuchungen sollten darüber Aufschluss geben, welchen Einfluss die beschriebenen Additive neben den elektrischen und elektrostatischen Eigenschaftsänderungen auf die Papierqualitätseigenschaften im Hinblick auf Glätte- und Glanzentwicklung ergeben. Als Rohpapier sowie eingesetzten Rohstoffe sind im Ausführungsbeispiel 4 beschrieben. Die Herstellung der Streichfarbe, Auftrag, Satinage sowie elektrischer Oberflächenwiderstand und Entladezeit sind im Ausführungsbeispiel 1 und 2 dargestellt. Die Papierprüfung im Ausführungsbeispiel 3.

Die Untersuchungsergebnisse entsprechend Tabelle 5 bestätigen zum einen den positiven Einfluss der Additive auf den Oberflächen- und Durchgangswiderstand und Entladevorgang (hoher Oberflächen - und Durchgangswiderstand und langsamere Entladung der Papiere ergeben ein problemloses Laufverhalten (hinsichtlich Kreppfalten) sowie eine deutliche Steigerung von Glanz und Glätte wie dies auch bei den TD-Papieren gefunden wurde. Dadurch ergibt sich die Möglichkeit zur Erstellung moderaten Satinagebedingungen mit den bereits erwähnten Vorteilen.

### Ausführungsbeispiel 6

Einsatz kostengünstiger Rohstoffe bei Offset-LWC ohne Qualitätseinbußen durch Verwendung von hochmolekularen PEGs. Bei diesem Beispiel sollten durch den Einsatz der beschriebenen Additive wirtschaftliche Vorteile wie z.B. Einsatz von kostengünstigem Grobkaolin, Calciumcarbonat und Bindemitteleinsparung ohne Qualitätsverlust erarbeitet werden. Als Pigmente und Binder wurden GCC 95 % <2 µm, GCC 90 % < 2 µm (Omya), Feinstkaolin 98 % < 2 µm (Imerys), Grobkaolin 70 % < 2 µm (AKW) sowie SB-Binder (BASF) eingesetzt. Die Versuche wurden unter gleichen Versuchsbedingungen sowie deren Auswertung wie bei Ausführungsbeispiel 3 durchgeführt.

Beim vorliegenden Beispiel entsprechend Tabelle 6 wird der feinteilige Kaolin durch einen wesentlich gröberen Kaolin ersetzt. Neben wirtschaftlichen Vorteilen werden rheologische Verbesserungen und ein höherer Glanzwert als mit dem Standard mit sehr feinteiligen Kaolin erreicht. Wird Kaolin völlig durch GCC ersetzt, kann der Feststoffgehalt drastisch erhöht werden und mit gröberem GCC höherer Glanz als mit dem Standard erreicht werden. Da gröbere Pigmente einen geringeren Bindemittelbedarf aufweisen, kann auch Bindemittel eingespart werden. Durch den höheren Feststoffgehalt von V3 und der geringeren Bindemittelpenetration in das Rohpapier fällt die Bindemitteleinsparung noch deutlicher aus.

## Patentansprüche

1. Streichfarbe für das Streichen eines Druckträgers wie beispielsweise Papier, Pappe und Karton, welche Wasser, wenigstens ein Pigment, wenigstens ein Bindemittel und
elektrolytischen Bestandteile, welche aus einer Gruppe ausgewählt werden, welche Salze, wasserlösliche Polyelektrolyte, Carboxymethylcellulose, Acrylsäure, Methacrylsäure, Fumarsäure, Itanconsäure und Kombinationen hieraus aufweist, und
wenigstens zwei Additive aufweist,
**dadurch gekennzeichnet, dass** die Streichfarbe
als ein erstes Additiv mit einem Molekulargewicht von mehr als 20.000 g/mol wenigstens einen hochmolekularen Polyether aufweist und
ein zweites Additiv mit einem Molekulargewicht von weniger als 20.000 g/mol aufweist, dass aus einer Gruppe ausgewählt wird, welche niedermolekulare Polyethylenglykole geradkettig oder verzweigt, niedermolekulare Polypropylenglykole geradkettig oder verzweigt, Gemische von Polyethylenglykolen mit Polypropylenglykolen, Ethylenoxid / Propylenoxid-Polyethern, Umsetzungsprodukt von Polyethylenglykolen mit Bisphenol-A-diglyzidethern, sowie polyfunktionelle Glyzidethern auf Basis polyfunktioneller Alkohole, micellare Fettsäuredispersionen (C12 bis C21), zum Beispiel Stearinsäuredispersionen, welche unter Verwendung von Ammoniak, organischen Aminen bzw. polymeren Basen, wie Polydimethylethylmethacrylat als Neutralisierungskomponente hergestellt werden, Co-Polymere von Polyglykolmethacrylaten mit Acrylsäure bzw. Methacrylsäure, N-Vinylpyrrolidon, bzw. N-Vinyllactam-copolymerisate mit Hydroxiethyl- bzw. Polyglykolmethacrylaten, Fettsäureamine, Aminopolyglykole, Kombinationen hieraus aufweist, und
wobei das erste und zweite Additiv die Beweglichkeit der elektrolytischen Bestandteile der Streichfarbe in ihrer Bewegung in der wässrigen Phase einer elektrischen Doppelschicht des Pigments wenigstens teilweise einschränkt und hierdurch zu einer Verlängerung der Entladungszeit im getrockneten Strichschicht führt.

2. Streichfarbe gemäß einem der oben genannten Ansprüche, **dadurch gekennzeichnet, dass**
die Streichfarbe weitere Bestandteile, wie z.B. optische Aufheller, Farbstoffe und rheologische Hilfsmittel, Kombinationen hieraus aufweist.

3. Streichfarbe gemäß einem der oben genannten Ansprüche, **dadurch gekennzeichnet, dass**
das Pigment aus einer Gruppe von Materialien ausgewählt wird, welche Mineralien wie beispielsweise Kaoline, Talkum, Calciumcarbonate, Titandioxid, Aluminiumhydroxide, Bentonite, Bariumsulfate, synthetische Füllstoffe bzw. Kunststoffteilchen, Farbstoffe, Kombinationen hieraus, und/oder
das Bindemittel aus einer Gruppe ausgewählt wird, welche
insbesondere natürliche Bindemittel, wie Stärke, Casein, Sojaproteine, Celluloseether, pflanzliche Proteine andern Ursprungs, synthetische Bindemittel in Dispersionsform sowie wasserlösbarer Form auf Basis von Styrol-Butadien, Styrol-(Meth) Acrylatestern, Vinylacetetat-Ethylen, Vinylacetat-Acrylatestern, Vinylacetat sowie Polyvinylalkoholen, Kombinationen hieraus .

4. Streichfarbe gemäß einem der vorstehenden Ansprüche, **dadurch gekennzeichnet, dass**
das erste Additiv aus einer Gruppe ausgewählt wird, welche hochmolekulare Polyether wie beispielsweise hochmolekulare Polyethylenglykole geradkettig oder verzweigt, hochmolekulare Polypropylenglykole geradkettig oder verzweigt, Gemische von Polyethylenglykolen mit Polypropylenglykolen, Ethylenoxide / Propylenoxid-Polyetheren, Umsetzungsprodukt von Polyethylenglykolen mit Bisphenol-A-diglyzidethern, Kronenether, zyklische Ether, Kombinationen hieraus,
ein Molekulargewicht aufweist, welches vorzugsweise zwischen 20.000 g/mol und 1.000.000 g/mol, besonders bevorzugt zwischen 20.000 g/mol und 50.000 g/mol und insbesondere bei ca. 35.000 g/mol liegt.

5. Streichfarbe gemäß einem der vorstehenden Ansprüche, **dadurch gekennzeichnet, dass**
das zweite Additiv ein Molekulargewicht aufweist, welches vorzugsweise zwischen 100 g/mol und kleiner 20.000 g/mol, bevorzugt zwischen 1.500 g/mol und kleiner 20.000 g/mol, besonders bevorzugt zwischen 3.000 g/mol und kleiner 20.000 g/mol und insbesondere bei ca. 4.000 g/mol bzw. ca. 10.000 g/mol liegt.

6. Streichfarbe gemäß einem der vorstehenden Ansprüche, **dadurch gekennzeichnet, dass**
das erste und/oder zweite Additiv nichtionogen oder schwach anionisch bzw. schwach kationisch ist.

7. Streichfarbe gemäß einem der vorstehenden Ansprüche, **dadurch gekennzeichnet, dass**
zwischen 0,05 und 2,5 Teile des ersten und/oder zweiten Additivs bezogen auf den Gesamtpigmentanteil, bevorzugt zwischen 0,1 und 1,5 Teile, besonders bevorzugt zwischen 0,15 und 1,0 Teile verwendet werden.

8. Streichfarbe gemäß einem der vorstehenden Ansprüche, **dadurch gekennzeichnet, dass**
zwischen einem Teil und 70 Teilen, bevorzugt zwischen 25 Teilen und 50 Teilen, besonders bevorzugt bis zu 50 Teilen des Pigments Calciumcarbonat, insbesondere gemahlenes Calciumcarbonat verwendet wird, dessen Korngrößenverteilung zwischen 60 % und 75 % < 2 µm liegt.

9. Verwendung der Streichfarbe gemäß einem der vorstehenden Ansprüche zur Verarbeitung mit einer Auftragseinrichtung wie zum Beispiel Filmpresse, Curtain-Coater, Sprühauftrag, Walzenstreichverfahren, Rakelstreichverfahren, Blade-Coater, Speed-Coater, Flooded-Nip.

10. Verwendung einer Streichfarbe gemäß wenigstens einem der vorstehenden Ansprüche zur Herstellung eines Druckträgers, insbesondere für einen Druckträger, welcher im Offset-, Tiefdruck, Inkjet, Flexodruck, Laserdruck, Siebdruck, Hochdruck, Kombinationen hiervon verarbeitet wird.

11. Verfahren zur Herstellung einer Streichfarbe mit den Schritten:
- Vorlage einer Pigmentdispersion,
- Zugabe eines Bindemittels, gemäß Anspruch 3,
- Zugabe eines elektrolytischen Bestandteils, welcher aus einer Gruppe ausgewählt wird, welche Salze, wasserlösliche Polyelektrolyte, Carboxymethylcellulose, Acrylsäure, Methacrylsäure, Fumarsäure, Itanconsäure und Kombinationen hieraus aufweist,
- Zugabe eines ersten Additives, welches mit einem Molekulargewicht von mehr als 20.000 g/mol wenigstens einen hochmolekularen Polyether aufweist,
- Zugabe eines zweiten Additives, welches aus einer Gruppe ausgewählt wird, welche niedermolekulare Polyethylenglykole geradkettig oder verzweigt, niedermolekulare Polypropylenglykole geradkettig oder verzweigt, Gemische von Polyethylenglykolen mit Polypropylenglykolen, Ethylenoxid / Propylenoxid-Polyethern, Umsetzungsprodukt von Polyethylenglykolen mit Bisphenol-A-diglyzidethern, sowie polyfunktionelle Glyzidethern auf Basis polyfunktioneller Alkohole, micellare Fettsäuredispersionen (C12 bis C21), zum Beispiel Stearinsäuredispersionen, welche unter Verwendung von Ammoniak, organischen Aminen bzw. polymeren Basen, wie Polydimethylethylmethacrylat als Neutralisierungskomponente hergestellt werden, Co-Polymere von Polyglykolmethacrylaten mit Acrylsäure bzw. Methacrylsäure, N-Vinylpyrrolidon, bzw. N-Vinyllactam-copolymerisate mit Hydroxiethyl- bzw. Polyglykolmethacrylaten, Fettsäureamine, Aminopolyglykole, Kombinationen hieraus,
- Zugabe weiterer Komponenten wie beispielsweise Bindemittel, CMC, synthetischer Verdicker, Polyvinylalkohol, Stärke, optischer Aufheller, Kalandrierhilfsmittel, Kombinationen hiervon ,
- Dispergieren der Streichfarbe.

12. Verfahren zur Herstellung der Streichfarbe gemäß Anspruch 11 **dadurch gekennzeichnet, dass**
insbesondere zwischen der Zugabe des ersten und des zweiten Additives eine Einstellung des pH-Wertes des Streichfarbenansatzes zwischen 7,5 bis 8,8, bevorzugt zwischen 8,5 und 8,7 erfolgt.

13. Verfahren zur Herstellung der Streichfarbe gemäß einem der Ansprüche 11 oder 12 **dadurch gekennzeichnet, dass**
das Pigment und/oder die Pigmentdispersion mit wenigstens einem der beiden Additive vordispergiert ist.

14. Verfahren zur Herstellung der Streichfarbe gemäß einem der Ansprüche 11 bis 13 **dadurch gekennzeichnet, dass**
das erste und zweite Additiv als Mischung dem Pigment und/oder der Pigmentdispersion beigefügt wird.

15. Verfahren gemäß wenigstens einem der Ansprüche 11 bis 14 zur Herstellung einer Streichfarbe nach einem der Ansprüche 1 bis 8.

## Claims

1. A coloured coating slip for coating a printing medium such as paper, paperboard and cardboard, for example, which comprises water, at least one pigment, at least one binder and
electrolytic constituents selected from a group comprising salts, water-soluble polyelectrolytes, carboxymethyl cellulose, acrylic acid, methacrylic acid, fumaric acid, itanconic acid and combinations thereof,
and
at least two additives,
**characterized in that** the coloured coating slip
comprises as a first additive with a molecular weight of more than 20,000 g/mol at least one high-molecular polyether and
a second additive with a molecular weight of less than 20,000 g/mol which is selected from a group which comprises linear or branched low-molecular polyethylene glycols, linear or branched low-molecular polypropylene glycols, mixtures of polyethylene glycols with polypropylene glycols, ethylene oxide/propylene oxide polyethers, conversion product of polyethylene glycols with bisphenol A diglycidyl ethers and also polyfunctional glycidyl ethers based on polyfunctional alcohols, micellar fatty acid dispersions (C12 to C21), for example stearic acid dispersions which are produced using ammonia, organic amines and polymer bases such as poly(dimethyl)methacrylate as the neutralization component, co-polymers of polyglycol methacrylates with acrylic acid and methacrylic acid, N-vinylpyrrolidone and N-vinyllactam copolymers with hydroxyethyl and polyglycol methacrylates, fatty acid amines, amino polyglycols, combinations thereof, and wherein the first and second additives at least partially restrict the movability of the electrolytic constituents of the coloured coating slip in terms of their movement in the aqueous phase of an electrical double layer of the pigment and thereby lead to an extension of the discharge time in the dried slip coat.

2. The coloured coating slip according to one of the aforementioned claims, **characterized in that**
the coloured coating slip exhibits further constituents such as optical brighteners, dyestuffs and rheological additives, combinations thereof.

3. The coloured coating slip according to one of the aforementioned claims, **characterized in that**
the pigment is selected from a group of materials comprising minerals such as kaolins, talcum, calcium carbonates, titanium dioxide, aluminium hydroxides, bentonites, barium sulphates, synthetic fillers and synthetic particles, dyes, combinations thereof and/or
the binder is selected from a group comprising,
in particular, natural binders, such as starch, casein, soya proteins, cellulose ether, vegetable proteins of other origin, synthetic binders in dispersion form and also water-soluble form based on styrene butadiene, styrene (meth) acrylate esters, vinyl acetate ethylene, vinyl acetate acrylate esters, vinyl acetate and also polyvinyl alcohols, combinations thereof.

4. The coloured coating slip according to one of the preceding claims, **characterized in that**
the first additive is selected from a group comprising high-molecular polyether such as, for example, linear or branched high-molecular polyethylene glycols, linear or branched high-molecular polypropylene glycols, mixtures of polyethylene glycols with polypropylene glycols, ethylene oxide / propylene oxide polyethers, conversion product of polyethylene glycols with bisphenol A diglycidyl ether, crown ether, cyclical ether, combinations thereof,
has a molecular weight which preferably lies between 20,000 g/mol and 1,000,000 g/mol, particularly preferably between 20,000 g/ml and 50,000 g/mol and, in particular, around 35,000 g/mol.

5. The coloured coating slip according to one of the preceding claims, **characterized in that**
the second additive has a molecular weight which preferably lies between 100 g/mol and under 20,000 g/mol, preferably between 1,500 g/mol and under 20,000 g/mol, particularly preferably between 3,000 g/mol and under 20,000 g/mol and, in particular, around approx. 4,000 g/mol or approx. 10,000 g/mol.

6. The coloured coating slip according to one of the preceding claims, **characterized in that**
the first and/or second additive is non-ionogenic or weakly anionic or weakly cationic.

7. The coloured coating slip according to one of the preceding claims, **characterized in that** between 0.05 and 2.5 parts of the first and/or second additive relative to the total pigment fraction are used, preferably between 0.1 and 1.5 parts, particularly preferably between 0.15 and 1.0 parts.

8. The coloured coating slip according to one of the preceding claims, **characterized in that**
between one part and 70 parts, preferably between 25 parts and 50 parts, particularly preferably up to 50 parts of the pigment calcium carbonate, in particular ground calcium carbonate, is used, the grain size distribution whereof lies between 60 % and 75 % < 2 µm.

9. Use of the coloured coating slip according to one of the preceding claims for processing with a coating device such as a film press, curtain coater, spray application, roller coating method, rake coating method, blade coater, speed coater, flooded nip, for example.

10. Use of a coloured coating slip according to at least one of the preceding claims for producing a print substrate, in particular for a print substrate which is processed using offset printing, gravure printing, inkjet printing, flexo printing, laser printing, screen printing, high-pressure printing, combinations thereof.

11. A method for producing a coloured coating slip comprising the steps:
- presentation of a pigment dispersion
- addition of a binder according to claim 3,
- addition of an electrolytic constituent which is selected from a group comprising salts, water-soluble polyelectrolytes, carboxymethyl cellulose, acrylic acid, methacrylic acid, fumaric acid, itanconic acid and combinations thereof,
- addition of a first additive which with a molecular weight of more than 20,000 g/mol comprises at least one high-molecular polyether,
- addition of a second additive which is selected from a group comprising linear or branched low-molecular polyethylene glycols, linear or branched low-molecular polypropylene glycols, mixtures of polyethylene glycols with polypropylene glycols, ethylene oxide / propylene oxide polyethers, conversion product of polyethylene glycols with bisphenol A diglycidyl ether and also polyfunctional glyceride ethers based on polyfunctional alcohols, micellar fatty acid dispersions (C12 to C21), for example stearic acid dispersions which are produced using ammonia, organic ammines or polymer bases such as poly-dimethyl-ethyl methacrylate as a neutralisation component, copolymers polyglycol methacrylates with acrylic acid or methacrylic acid, N-vinylpyrrolidone and N-vinyllactam copolymers with hydroxyethyl and polyglycol methacrylates, fatty acid amines, amino polyglycols, combinations thereof,
- addition of further components such as, for example, binders, CMC, synthetic thickeners, polyvinyl alcohol, starch, optical brighteners, calendaring additives, combinations thereof,
- dispersal of the coloured coating slip.

12. The method for producing the coloured coating slip according to claim 11, **characterized in that**,
in particular, between the addition of the first and the second additive there is an adjustment of the pH value of the coloured coating slip formulation between 7.5 and 8.8, preferably between 8.5 and 8.7.

13. The method for producing the coloured coating slip according to one of claims 11 or 12, **characterized in that**
the pigment and/or the pigment dispersion is predispersed with at least one of the two additives.

14. The method for producing the coloured coating slip according to one of claims 11 to 13, **characterized in that**
the first and second additive is added to the pigment and/or the pigment dispersion as a mixture.

15. The method according to at least one of claims 11 to 14 for producing a coloured coating slip according to one of claims 1 to 8.

## Revendications

1. Peinture de couchage pour la peinture d'un support d'impression, par exemple du papier, du carton-pâte et du carton, qui présente de l'eau, au moins un pigment, au moins un liant et
des éléments électrolytiques, qui sont sélectionnés à partir d'un groupe, qui présente des sels, des polyélectrolytes solubles dans l'eau, de la cellulose carboxyméthylique, de l'acide acrylique, de l'acide méthacrylique, de l'acide fumarique, de l'acide itaconique et des combinaisons de ceux-ci, et
au moins deux additifs,
**caractérisée en ce que** la peinture de couchage
présente en tant que premier additif avec un poids moléculaire supérieur à 20.000 g/mole au moins un polyéther macromoléculaire et
un second additif avec un poids moléculaire inférieur à 20.000 g/mole, qui est sélectionné à partir d'un groupe, qui présente des polyéthylèneglycols de faible poids moléculaire linéaires ou ramifiés, des polypropylèneglycols de faible poids moléculaire linéaires ou ramifiés, des mélanges de polyéthylèneglycols avec des polypropylèneglycols, de l'oxyde d'éthylène / des polyéther d'oxyde de propylène, du produit de réaction des polyéthylèneglycols avec des éthers diglycidiques de bisphénol A ainsi que des éthers glycidiques polyfonctionnels sur la base d'alcools polyfonctionnels, des dispersions micellaires d'acide gras (C12 à C21), par exemple des dispersions d'acide stéarique, qui sont fabriquées en utilisant de l'ammoniac, des amines organiques et/ou des bases polymères, comme le polydiméthyléthyleméthacrylate comme composant de neutralisation, des copolymères de polyglycolméthacrylates avec de l'acide acrylique et/ou de l'acide métacrylique, du N-vinylpyrrolidone, et/ou des copolymères de N-vinyle-lactame avec des méthacrylates d'hydroxyéthyle et/ou de polyglycol, des amines d'acide gras, des aminopolyglycols, des combinaisons de ceux-ci, et
le premier et le second additif limitant au moins partiellement la mobilité des composants électrolytiques de la peinture de couchage dans leur mouvement dans la phase aqueuse d'une double couche électrique du pigment et entraînant par conséquent une prolongation du temps de déchargement dans la couche de peinture séchée.

2. Peinture de couchage selon une quelconque des revendications nommées ci-dessus, **caractérisée en ce que**
la peinture de couchage présente d'autres composants, comme par ex. des azurants optiques, des colorants et des agents rhéologiques ainsi que des combinaisons de ceux-ci.

3. Peinture de couchage selon une quelconque des revendications nommées ci-dessus, **caractérisée en ce que**
le pigment est sélectionné à partir d'un groupe de matières, qui comprend des minéraux comme par exemple des kaolins, du talc, des carbonates de calcium, du dioxyde de titane, des hydroxydes d'aluminium, des bentonites, des sulfates de baryum, des matières de charge synthétiques et/ou des particules en plastique, des colorants, des combinaisons de ceux-ci et/ou
le liant et sélectionné à partir d'un groupe qui comprend
notamment des liants naturels, comme l'amidon, la caséine, les protéines de soja, l'éther de cellulose, des protéines végétales d'une autre origine, des liants synthétiques sous forme de dispersion ainsi que sous forme hydrosoluble à base de styrène-butadiène, d'esters de (méth)acrylate de styrène, d'acétate de vinyle-éthylène, d'esters d'acrylate de vinylacétate, de vinylacétate ainsi que d'alcools de polyvinyle, et des combinaisons de ceux-ci.

4. Peinture de couchage selon une quelconque des revendications précédentes, **caractérisée en ce que**
le premier additif est sélectionné à partir d'un groupe, qui présente des polyéthers macromoléculaires comme par exemple des polyéthylèneglycols macromoléculaires linéaires ou ramifiés, des polypropylèneglycols macromoléculaires linéaires ou ramifiés, des mélanges de polyéthylèneglycols avec des polypropylèneglycols, des oxydes d'éthylène / des polyéthers d'oxyde de propylène, un produit de réaction des polyéthylèneglycols avec des éthers diglycidiques de bisphénol A, de l'éther-couronne, de l'éther cyclique, des combinaisons de ceux-ci, et
présente un poids moléculaire, qui se trouve de préférence entre 20.000 g/mole et 1.000.000 g/mole, de préférence particulière entre 20.000 g/mole et 50.000 g/mole et notamment à env. 35.000 g/mole.

5. Peinture de couchage selon une quelconque des revendications précédentes, **caractérisée en ce que**
le second additif présente un poids moléculaire, qui se trouve de préférence entre 100 g/mole et moins de 20.000 g/mole, de manière favorisée entre 1.500 g/mole et moins de 20.000 g/mol, de préférence particulière entre 3.000 g/mole et moins de 20.000 g/mole et notamment à env. 4.000 g/mole et/ou env. 10.000 g/mole.

6. Peinture de couchage selon une quelconque des revendications précédentes, **caractérisée en ce que**
le premier et/ou le second additif est non ionogène ou faiblement anionique et/ou faiblement cationique.

7. Peinture de couchage selon une quelconque des revendications précédentes, **caractérisée en ce que**
entre 0,05 et 2,5 parties du premier et/ou du second additif, en se référant à la part de pigment totale, de préférence entre 0,1 et 1,5 parties, et de préférence particulière entre 0,15 et 1,0 parties sont utilisées.

8. Peinture de couchage selon une quelconque des revendications précédentes, **caractérisée en ce que**
entre une partie et 70 parties, de préférence entre 25 parties et 50 parties, de préférence particulière jusqu'à 50 parties du pigment de carbonate de calcium sont utilisées, notamment du carbonate de calcium trituré, dont la distribution granulométrique se trouve à entre 60 % et 75 % < 2 µm.

9. Utilisation de la peinture de couchage selon une quelconque des revendications précédentes en vue du traitement avec un dispositif d'application, comme par exemple une presse à film, un Curtain-Coater, une application par pulvérisation, un procédé de couchage au rouleau, un procédé de couchage à la racle, un Blade-Coater, un Speed-Coater, un Flooded-Nip.

10. Utilisation d'une peinture de couchage selon une quelconque des revendications précédentes en vue de la fabrication d'un support d'impression, notamment pour un support d'impression qui est traité par offset, par héliogravure rotative, par jet d'encre, par flexographie, par impression laser, par sérigraphie, par typographie et des combinaisons de ceux-ci.

11. Procédé en vue de la fabrication d'une peinture de couchage, avec les étapes de :
- Présentation d'une dispersion de pigment,
- Addition d'un liant selon la revendication 3,
- Addition d'un élément électrolytique, qui est sélectionné à partir d'un groupe, qui présente des sels, des polyélectrolytes solubles dans l'eau, de la cellulose carboxyméthylique, de l'acide acrylique, de l'acide méthacrylique, de l'acide fumarique, de l'acide itaconique et des combinaisons de ceux-ci,
- Addition d'un premier additif qui, avec un poids moléculaire supérieur à 20.000 g/mole, présente au moins un polyéther macromoléculaire,
- Addition d'un second additif qui est sélectionné à partir d'un groupe, qui présente des polyéthylèneglycols de faible poids moléculaire linéaires ou ramifiés, des polypropylèneglycols de faible poids moléculaire linéaires ou ramifiés, des mélanges de polyéthylèneglycols avec des polypropylèneglycols, de l'oxyde d'éthylène / des polyéther d'oxyde de propylène, du produit de réaction des polyéthylèneglycols avec des éthers diglycidiques de bisphénol A ainsi que des éthers glycidiques polyfonctionnels sur la base d'alcools polyfonctionnels, des dispersions micellaires d'acide gras (C12 à C21), par exemple des dispersions d'acide stéarique, qui sont fabriquées en utilisant de l'ammoniac, des amines organiques et/ou des bases polymères, comme le polydiméthyléthyleméthacrylate comme composant de neutralisation, des copolymères de polyglycolméthacrylates avec de l'acide acrylique et/ou de l'acide métacrylique, du N-vinylpyrrolidone, et/ou des copolymères de N-vinyle-lactame avec des méthacrylates d'hydroxyéthyle et/ou de polyglycol, des amines d'acide gras, des aminopolyglycols, des combinaisons de ceux-ci, et
- Addition d'autres composants comme par exemple des liants, de la CMC, des épaississants synthétiques, de l'alcool de polyvinyle, de l'amidon, des azurants optiques, des agents de calandrage, des combinaisons de ceux-ci,
- Dispersion de la peinture de couchage.

12. Procédé en vue de la fabrication de la peinture de couchage selon la revendication 11, **caractérisé en ce que**
notamment entre l'addition du premier et du second additif, un ajustement de la valeur de pH de la préparation de peinture de couchage s'effectue entre 7,5 à 8,8, de manière favorisée entre 8,5 et 8,7.

13. Procédé en vue de la fabrication de la peinture de couchage selon une quelconque des revendications 11 ou 12, **caractérisé en ce que**
le pigment et/ou la dispersion de pigment est prédispersé avec au moins un des deux additifs.

14. Procédé en vue de la fabrication de la peinture de couchage selon une quelconque des revendications 11 à 13, **caractérisé en ce que**
le premier et le second additif sont ajoutés comme mélange au pigment et/ou à la dispersion de pigment.

15. Procédé selon au moins une quelconque des revendications 11 à 14 en vue de la fabrication d'une peinture de couchage selon une quelconque des revendications 1 à 8.
